# EUROPÄISCHE PATENTSCHRIFT

(11) **EP 0 719 204 B1**
(45) Veröffentlichungstag und Bekanntmachung des Hinweises auf die Patenterteilung: **14.07.1999**
(21) Anmeldenummer: 94927619.0
(22) Anmeldetag: 15.09.1994
(51) Int. Cl.: B26D 7/08, B26F 1/02

(54) **VERFAHREN ZUM STANZEN VON KUNSTSTOFFPLATTEN**
METHOD FOR PUNCHING PLASTIC SHEETS
PROCEDE DE POIN ONNAGE DE PLAQUES EN MATIERE PLASTIQUE

(30) Priorität: 16.09.1993 DE 4331488
(43) Veröffentlichungstag der Anmeldung: 03.07.1996
(73) Patentinhaber: BAYER AG, 51368 Leverkusen (DE)
(72) Erfinder: WANK, Joachim, D-41541 Dormagen (DE)
(86) Internationale Anmeldenummer: EP9403099
(87) Internationale Veröffentlichungsnummer: WO9507805

(56) Entgegenhaltungen:
- DE-A- 2 355 313
- FR-A- 1 334 909
- GB-A- 1 348 499
- US-A- 3 236 130
- RESEARCH DISCLOSURE, Nr.334, Februar 1992, HAVANT GB Seite 98 'pressurized air support during via hole punching'
- PATENT ABSTRACTS OF JAPAN vol. 7, no. 9 (M-185) 14. Januar 1983 & JP,A,57 168 734 (HITACHI ZOSEN KK) 18. Oktober 1982

## Beschreibung

Die Erfindung betrifft ein Verfahren zum Stanzen von Folien oder Platten aus Kunststoffen, bevorzugt thermoplastischen Kunststoffen, mittels eines Stanzwerkzeuges mit Oberstempel und Unterstempel, wobei der flächige Kunststoff durch die aufeinander treffenden Schneidkanten von Oberstempel und Unterstempel geschert und geschnitten wird, dadurch gekennzeichnet, daß vor und wahrend des Schneidprozesses der flächige Kunststoff pneumatisch mittels Druckluft gegen den Oberstempel des Stanzwerkzeuges gedrückt wird, wobei Druckluft von 2 bis 300 bar angewendet wird.

Das Stanzen von Kunststoffen mittels Ober- und Unterstempel ist ein seit Jahren bekanntes Verfahren, um aus flächigen Kunststoffen geometrisch definierte Formkörper auszustanzen, bzw. in flächige Kunststoffe geometrisch definierte Aussparungen einzubringen.

Die Qualität der Schnittkanten bei diesem Prozeß spielt besonders bei hochwertigen Kunststoffteilen eine bedeutende Rolle. Im Idealfall soll die Schnittkante des Werkstückes bei planparallelen Platten rechtwinklig zur Oberfläche und absolut gratfrei sein.

Diese Forderung wird nur näherungsweise von Kunststoffen mit hohem E-Modul und geringer mechanischer Dehnung erfüllt.

Die meisten bekannten Kunststoffe auf Basis von z.B. Polyarylaten, Polyvinylchlorid, ABS, Polyurethanen, Polyolefinen, Celluloseestern, thermoplastische Polyacrylaten, zeigen bei der mechanischen Beanspruchung während des Stanzprozesses ein sogenanntes Kaltfließverhalten, das zur Folge hat, daß Kunststoffmaterial in die Kavität des Unterstempels fließt. Durch dieses Kaltfließverhalten wird der Kunststoff bei dem bisher üblichen Stanzverfahren über weite Bereiche der Dicke abgeschert und nicht geschnitten. Die Folge sind unsaubere, faserige Schnittkanten.

Die bisherigen Bemühungen, dieses Problem durch immer engere Schnittluft zwischen Ober- und Unterstempel zu vermeiden, brachte - besonders für Großserien - nicht den gewünschten Erfolg.

Die Bemühungen, dieses Problem durch Einbringen einer mechanischen Gegendruckplatte in den Unterstempel zu lösen, brachten eine Verbesserung, jedoch gleichfalls nicht den gewünschten Erfolg.

Bei dem erfindungsgemäßen Verfahren wird der flächige Kunststoff während des Schneidens pneumatisch gegen den Oberstempel gedrückt und somit der Abscherung entgegengewirkt, wodurch saubere, gratfreie Schnittkanten erreicht werden. Ein weiterer Vorteil ist, daß der Oberstempel nicht mehr in den Unterstempel eintauchen muß, wodurch die Lebensdauer eines Stanzwerkzeuges significant erhöht wird.

Gegenstand der Erfindung ist ein Verfahren zum Stanzen vom Folien oder Platten aus Kunststoffen, bevorzugt thermoplastischen Kunststoffen, mittels eines Stanzwerkzeuges mit Oberstempel und Unterstempel, wobei der flächige Kunststoff durch die aufeinander treffenden Schneidkanten von Oberstempel und Unterstempel geschert und geschnitten wird, dadurch gekennzeichnet, daß vor und wahrend des Schneidprozesses der flächige Kunststoff pneumatisch mittels Druckluft gegen den Oberstempel des Stanzwerkzeuges gedrückt wird, wobei Druckluft von 2 bis 300 bar, vorzugsweise von 3 bis 30 bar, angewendet wird.

Das bevorzugte erfindungsgemäße Verfahren ist dadurch gekennzeichnet, daß der flächige Kunststoff an der deren Peripherie des Oberstempels federnd, z.B. mit Hilfe eines Niederhalters, gegen den Unterstempel gedrückt wird.

In einer weiteren bevorzugten Variante des erfindungsgemäßen Verfahrens weist der Oberstempel im Verlauf der Schneidkante einen Hinterschliff von 3 bis 60° auf.

Besonders bevorzugt entspricht die Tiefe des Hinterschliffs der Dicke des zu stanzenden Kunststoffes. Die Erfindung wird anhand von Fig. 1 beispielhaft naher erläutert:
Fig. 1 Zeigt eine für die Durchführung des Verfahrens geeignete Stanzanordnung. Die Anordnung weist den Oberstempel 1, den Unterstempel 2, einen Niederhälter 3, die Kunststoffplatte bzw. -folie 4 sowie eine Luftzuführung 5 für die Druckluft auf.

### Beispiel 1

In eine Folie aus Polyearbonat der Dicke 750 µm wird eine rechteckige Aussparung von 6 x 30 mm nach dem erfindungsgemäßen Verfahren bei Anwendung eines Gegendrucks von 10 bar und bei einer Schnittluft des Stanzwerkzeuges von 10 µm gestanzt.

Die erreichte Schnittkante des ausgestanzten Teiles ist rechtwinklig und gratfrei.

Ohne Anwendung des erfindungsgemäßen, pneumatischen Gegendrucks zeigt das ausgestanzte Teil eine faserige Schnittkänte und die Schnittkante eine Abschrägung von 5°.

Bei dem erfindungsgemäßen Verfahren wird der flächige Kunststoff mittels Druckluft zu dem Zeitpunkt gegen den Oberstempel gedrückt, wenn dieser den flächigen Kunststoff berührt. Der in der bevorzugten Ausführung angewandte Niederhalter, bevorzugt bestehend aus gummielastischem Kunststoff, verhindert weitgehend einen Druckabfall des Druckes im Unterstempel. Während des Eindringens des Oberstempels in den Kunststoff verhindert der Gegendruck eine Durchbiegung und somit Abscherung des Kunststoffes in den Schnittspalt. Sobald der Oberstempel die Trennebene mm Unterstempel erreicht hat, ist eine vollkommen gratfreie Austrennung des geometrisch definierten Teiles erreicht.

Beim Hochfahren des Oberstempels sorgt der noch vorhandene Überdruck zum Austragen des ausgestanzten Teiles.

Mit Hilfe des erfindungsgemäßen Verfahrens war es möglich, die Standzeit des Stanzwerkzeugs von typischerweise 10 000 Stanzungen auf über 50 000 Stanzungen zu erhöhen.

## Patentansprüche

1. Verfahren zum Stanzen von Folien oder Platten aus Kunststoffen mittels eines Stanzwerkzeuges mit Oberstempel (1) und Unterstempel (2) wobei der flächige Kunststoff (4) durch die aufeinander treffenden Schneidkanten von Oberstempel (1) und Unterstempel (2) geschert und geschnitten wird, dadurch gekennzeichnet, daß vor und während des Schneidprozesses der flächige Kunststoff (4) pneumatisch mittels Druckluft gegen den Oberstempel (1) des Stanzwerkzeuges gedrückt wird, wobei Druckluft von 2 bis 300 bar angewendet wird.

2. Verfahren nach Anspruch 1, dadurch gekennzeichnet, daß Druckluft von 3 bis 30 bar verwendet wird.

3. Verfahren nach den Ansprüchen 1 bis 2, dadurch gekennzeichnet, daß der flächige Kunsthoff (4) an der äußeren Peripherie des Oberstempels (1) federnd gegen den Unterstempel (2) gedrückt wird.

4. Verfahren nach den Ansprüchen 1 bis 3, dadurch gekennzeichnet, daß der Oberstempel (1) im Verlauf der Schneidkante einen Hinterschliff von 3 bis 60° aufweist.

5. Verfahren nach den Ansprüchen 1 bis 4, dadurch gekennzeichnet, daß die Tiefe des Hinterschliffs der Dicke des zu stanzenden Kunststoffes (4) entspricht.

6. Verfahren nach den Ansprüchen 1 bis 5, dadurch gekennzeichnet, daß der Kunststoff (4) ein thermoplastischer Kunststoff ist.

## Claims

1. Method of punching foils or sheets of plastic materials by means of a punching die comprising a top ram (1) and a bottom ram (2), the two-dimensional plastic material (4) being sheared and cut by the meeting together of the cutting edges of top ram (1) and bottom ram (2), characterized in that before and during the cutting process the two-dimensional plastic material (4) is pressed against the top ram (1) of the punching die pneumatically by means of compressed air applied at a pressure of 2 to 300 bar.

2. Method according to claim 1, characterized in that compressed air of 3 to 30 bar is used.

3. Method according to claims 1 to 2, characterized in that the two-dimensional plastic material (4) at the outer periphery of the top ram (1) is pressed resiliently against the bottom ram (2).

4. Method according to claims 1 to 3, characterized in that the top ram (1) in the shape of the cutting edge has a relief of 3 to 60°.

5. Method according to claims 1 to 4, characterized in that the depth of the relief corresponds to the thickness of the plastic material (4) to be punched.

6. Method according to claims 1 to 5, characterized in that the plastic material (4) is a thermoplastic plastic material.

## Revendications

1. Procédé de poinçonnage de feuilles ou de plaques en plastique au moyen d'un outil de poinçonnage comportant un poinçon (1) et une matrice (2), dans lequel le plastique (4), de forme plate, est cisaillé et découpé par les arêtes de coupe, se touchant l'une l'autre, du poinçon (1) et de la matrice (2), caractérisé par le fait qu'avant et pendant le processus de coupe, le plastique (4), de forme plate, s'appuie pneumatiquement, au moyen d'air comprimé, contre le poinçon (1) de l'outil de poinçonnage, une pression d'air de 2 à 300 bars étant employée.

2. Procédé selon la revendication 1, caractérisé par le fait que l'on emploie une pression d'air de 3 à 30 bars.

3. Procédé selon les revendications 1 à 2, caractérisé par le fait qu'à la périphérie extérieure du poinçon (1), le plastique (4), de forme plate, est appuyé élastiquement contre la matrice (2).

4. Procédé selon les revendications 1 à 3, caractérisé par le fait que, dans l'allure de l'arête de coupe, le poinçon (1) présente un détalonnage de 3 à 60°.

5. Procédé selon les revendications 1 à 4, caractérisé par le fait que la profondeur du détalonnage correspond à l'épaisseur du plastique à poinçonner (4).

6. Procédé selon les revendications 1 à 5, caractérisé par le fait que le plastique (4) est un plastique thermoplastique.
